# EUROPÄISCHE PATENTSCHRIFT

(11) **EP 4 045 213 B1**
(45) Veröffentlichungstag und Bekanntmachung des Hinweises auf die Patenterteilung: **22.01.2025**
(21) Anmeldenummer: 20788712.6
(22) Anmeldetag: 16.09.2020
(51) Int. Cl.: B22F 9/08, B22F 9/10

(54) **VERFAHREN UND VORRICHTUNG ZUR HERSTELLUNG EINES METALLPULVERS**
METHOD AND DEVICE FOR PRODUCING A METAL POWDER
PROCÉDÉ ET DISPOSITIF DE PRODUCTION D'UNE POUDRE MÉTALLIQUE

(30) Priorität: 15.10.2019 AT 508822019
(43) Veröffentlichungstag der Anmeldung: 24.08.2022
(73) Patentinhaber: Rimmer, Karl, 9231 Köstenberg (AT)
(72) Erfinder: Rimmer, Karl, 9231 Köstenberg (AT)
(74) Vertreter: KLIMENT & HENHAPEL
(86) Internationale Anmeldenummer: PCT/EP2020/075801
(87) Internationale Veröffentlichungsnummer: WO 2021/073823

(56) Entgegenhaltungen:
- CN-A- 104 550 988
- CN-A- 104 588 673
- CN-A- 105 397 100
- CN-A- 106 735 272
- DE-A1- 4 200 283
- JP-A- H0 577 002
- US-A- 4 701 289

## Beschreibung

### GEBIET DER ERFINDUNG

Die vorliegende Erfindung betrifft ein Verfahren zur Herstellung eines Metallpulvers, das folgende Schritte umfasst:
- Schmelzen mindestens eines Metalls, insbesondere aus der Gruppe Al, Zn, Sn, Fe, Mg, Zr, W, Sb, Ni, Cu, Ag, Au, in einem Tundish;
- Ausgießen einer Schmelze aus dem Tundish über mindestens eine Düse auf einen rotierenden Drehteller, wodurch die Schmelze durch das Auftreffen auf den rotierenden Drehteller in Tröpfchen zerstäubt wird;
- Kühlen der zerstäubten Tröpfchen, wodurch die Tröpfchen zu Metallpulverpartikeln erstarren; sowie eine entsprechende Vorrichtung zur Durchführung des Verfahrens.

### STAND DER TECHNIK

Im Stand der Technik sind unterschiedliche Verfahren und Vorrichtungen zur Herstellung von Metallpulvern bekannt.

Bekannt sind etwa mechanische Verfahren, wie das Zermahlen in einer Mühle, physikalische Verfahren, wie das Verdampfen des Metalls und anschließende Kondensation, chemische Verfahren, wie Reduktionsverfahren, oder elektrolytische Verfahren, bei dem Metall als Pulver an einer Kathode in einem elektrolytischen Bad niedergeschlagen wird.

Grundsätzlich ist daher auch die Zerstäubung von Schmelze bei hohen Temperaturen bereits im Stand der Technik als Herstellungsmethode eines Metallpulvers bekannt. Angewandt im Stand der Technik wird insbesondere auch die zentrifugale Zerstäubung, als Mittel zur besonders präzisen Herstellungsform von Metallpulvern.

Für die Herstellung von Metallpulvern sowie Legierungspulvern mittels Zerstäuben von Metallschmelzen ist auch die Verwendung von schnell rotierenden Drehtellern bereits hinlänglich bekannt. Die Pulverherstellung erfolgt dabei unter Ausnutzung der Zentrifugalkraft. Die heiße Schmelze wird ausgegossen und trifft auf den mit einer bestimmten Geschwindigkeit rotierenden Drehteller auf. Als Folge wird die Schmelze auf Grund der Zentrifugalkraft vom Drehteller weggeschleudert und in kleine Tröpfchen zerrissen - bekannt als Zerstäubungsvorgang, wobei die entstandenen Tröpfchen im Anschluss zu Metallpulverpartikeln erstarren.

CN 105397100 A beschreibt eine Vorrichtung und ein Verfahren zur Herstellung von feinen Metallpulvern mittels mehrerer Düsen sowie einer rotierenden darunter liegenden Scheibe zum Zerstäuben des auftreffenden flüssigen Metalls, wobei die Metallstrahlen koaxial zur Scheibe, aber seitlich versetzt, auf die Scheibe auftreffen.

Aus der CN 104588673 A ist ebenfalls eine Vorrichtung und ein Verfahren zur Herstellung von feinen Metallpulvern mittels mehrerer Düsen sowie einer rotierenden darunter liegenden Scheibe zum Zerstäuben des auftreffenden flüssigen Metalls bekannt.

CN 104550988 A beschreibt ein vergleichbares Verfahren bzw. eine vergleichbare Vorrichtung wie CN 105397100 A und CN 104588673 A, wobei die Vorzerstäubung des Metallstromes an bzw. nach der Düse durch einen regelbaren Differenzdruck zwischen einem Behälter, in welchem das Flüssigmetall aufbewahrt wird, und einem Behälter, in dem sich die rotierende Metallscheibe befindet, bewirkt wird. Tundish und Düse sind in den drei genannten Veröffentlichungen jeweils ortsfest angeordnet.

Aus der US 4701289 A ist eine Vorrichtung und ein Verfahren zur Herstellung von feinen Metallpulvern bekannt, umfassend eine schnellrotierende Scheibe, sowie eine darüber koaxial, aber exzentrisch zur Rotationsachse der Scheibe angeordneten Zuführung für verflüssigtes Metall und Kühlmittel, wobei die rotierende Scheibe schräg gegenüber den Zuführungen gestellt werden kann.

### AUFGABE DER ERFINDUNG

Aufgabe der vorliegenden Erfindung ist es, ein verbessertes Herstellungsverfahren sowie eine Vorrichtung zur Herstellung eines Metallpulvers zur Verfügung zu stellen. Insbesondere sollen die Partikel des Metallpulvers eine möglichst definierte Größenverteilung aufweisen bzw. möglichst einheitlich groß sein, wobei die Größe auf einfache Art einstellbar sein soll.

### DARSTELLUNG DER ERFINDUNG

Die Aufgabe der Erfindung wird durch ein Verfahren zur Herstellung eines Metallpulvers gelöst, wobei das Verfahren zur Herstellung des Metall-Pulvers folgende Schritte umfasst:
- Schmelzen mindestens eines Metalls, insbesondere aus der Gruppe Al, Zn, Sn, Fe, Mg, Zr, W, Sb, Ni, Cu, Ag, Au, in einem Tundish;
- Ausgießen einer Schmelze aus dem Tundish über mindestens eine Düse auf einen rotierenden Drehteller, wodurch die Schmelze durch das Auftreffen auf den rotierenden Drehteller in Tröpfchen zerstäubt wird;
- Kühlen der zerstäubten Tröpfchen, wodurch die Tröpfchen zu Metallpulverpartikeln erstarren, wobei erfindungsgemäß vorgesehen ist, dass ein bestimmter Bereich des rotierenden Drehtellers, in dem die Schmelze auf den rotierenden Drehteller auftrifft, entweder durch den Tundish und/oder die mindestens eine Düse zum Ausgießen der Schmelze durch Bewegung in radialer Richtung bezüglich des Drehtellers eingestellt wird, um die Größe und/oder die Form der Metallpulverpartikel einzustellen.

Als erfindungsgemäßes Metallpulver werden sowohl Metallpulver eines einzelnen Metalls als auch von Legierungen und von Gemischen angesehen.

Ein erfindungsgemäßer Tundish ist jeder im Stand der Technik bekannte Tundish. Es versteht sich jedoch von selbst, dass es sich um einen beheizten bzw. beheizbaren Tundish handeln muss, um ein Erkalten der Schmelze zu verhindern sowie um eine für das Zerstäuben günstige Temperatur der Schmelze garantieren zu können.

Erfindungsgemäß ist weiter vorgesehen, dass am Boden des Tundish mindestens eine Düse zum Ausgießen der Schmelze vorgesehen ist, so dass die heiße Schmelze auf den rotierenden Drehteller ausgegossen werden kann. Prinzipiell handelt es sich um eine Düse mit einem Auslass, welcher breit genug ist, um ein Verstopfen der Düse durch Schmelze zu verhindern. Das Ausgießen der Schmelze aus der Düse erfolgt prinzipiell durch die Schwerkraft. Die Austrittsöffnung der Düse hat typischer Weise einen Durchmesser von 1 bis 5 mm.

Ein erfindungsgemäßer rotierender Drehteller kann jeder Drehteller sein, welcher im Stand der Technik bekannt ist und der dazu geeignet ist, eine Schmelze zu zerstäuben, um ein Metallpulver herstellen zu können. Vorzugsweise ist der Drehteller eine Scheibe mit einem definierten Durchmesser so wie gleichmäßiger Dicke, um die hergestellte Form der Metallpulverpartikel weiter beeinflussen zu können. Vorzugsweise ist auch der Drehteller beheizt, um ein dem Abkühlen der Schmelze bei Auftreffen auf dem Drehteller geschuldetes Erstarren und damit Anhaften der Schmelze am Drehteller zu verhindern.

Das Metall wird im Tundish geschmolzen, um eine heiße Schmelze zu erhalten, welche im Anschluss über die Düse zum Ausgießen der Schmelze auf den rotierenden Drehteller ausgegossen wird. Durch das Auftreffen der heißen Schmelze auf dem rotierenden Drehteller wird die Schmelze auf Grund der wirkenden Zentrifugalkraft wieder vom rotierenden Drehteller weggeschleudert und der Schmelzestrahl wird zerrissen, wodurch die Schmelze in Metalltröpfchen zerrissen wird, welche nachfolgend zu Metallpulverpartikeln erstarren.

Die Herstellung des Metallpulvers kann in einer separaten Zerstäubungskammer erfolgen oder aber in einem Bereich jener Kammer erfolgen, in welcher sich auch der Tundish befindet. Diese Kammer wird als Ofenkammer bezeichnet. Jedenfalls vorhanden ist eine Ofenkammer umfassend einen Tundish, in dem das Metall geschmolzen wird.

Vorzugsweise ist die Ofenkammer und gegebenenfalls die Zerstäubungskammer beheizbar, um ein zu frühes Abkühlen der Schmelze zu verhindern. Des Weiteren kann vorgesehen sein, dass die Zerstäubungskammer sowie die Ofenkammer gasdicht ist, um ein Eindringen von unerwünschtem Luftsauerstoff zu verhindern, welcher zu nachteiligen Oxidationen in der Schmelze führen könnte.

Es kann auch eine Einrichtung, etwa eine Gaszufuhr, zum Kühlen der Metalltröpfchen vorgesehen sein, um ein rascheres Erstarren zu Metallpulverpartikeln nach dem Zerstäuben zu ermöglichen.

Erfindungsgemäß ist vorgesehen, dass durch die Bewegung des Tundishs und/oder der mindestens einen Düse zum Ausgießen der Schmelze durch Bewegung in radialer Richtung bezüglich des Drehtellers insbesondere eine definierte Größenverteilung der Tröpfchen bzw. in der Folge der Metall-Pulverpartikel erreicht werden kann, da die Schmelze des Metalls immer in einem bestimmten Bereich des Drehtellers auftrifft.

Durch die Bewegung des Tundish oder der mindestens einen Düse zum Ausgießen der Schmelze in radialer Richtung wird es ermöglicht, heiße Schmelze in prinzipiell jedem Bereich des rotierenden Drehtellers auftreffen zu lassen. Vorteilhaft ist insbesondere, dass es sich um eine kontrollierte Auswahl des Bereichs, in dem die Schmelze auf den Drehteller auftrifft, handelt, so dass gezielt eine bestimmte Größe und/oder Form der Metallpulverpartikel hergestellt werden kann.

Der erfindungsgemäße Drehteller rotiert, wodurch die zur Zerstäubung der Schmelze erforderliche Zentrifugalkraft entsteht. Dem Fachmann ist bewusst, dass bei Rotieren des Drehtellers bei konstanter Umdrehungsanzahl pro Zeiteinheit, etwa U/min, die Geschwindigkeit des Drehtellers am äußersten Rand der Scheibe höher ist als radial innerhalb. Dies bedeutet, dass je nach Auftreffen der Schmelze in einem Bereich anders geformte bzw. anders große Schmelzetröpfchen und damit anschließend anders geformte bzw. anders große Metallpulverpartikel entstehen.

Dies bedeutet jedoch auch, dass Metalltröpfchen mit guter Größenverteilung bzw. gleichmäßiger Formgebung erreicht werden, wenn die heiße Schmelze in etwa immer in demselben bestimmten Bereich auf dem Drehteller auftrifft. Wenn die Schmelze in einem Bereich am Rand des Drehtellers auftrifft, entstehen auf Grund der höheren Geschwindigkeit und der stärker wirkenden Zentrifugalkraft kleinere Schmelzetröpfchen und damit kleinere Metallpulverpartikel, während im Fall, dass die Schmelze zentraler auf den Drehteller auftrifft, durch die geringere Geschwindigkeit und die daraus resultierende geringere Zentrifugalkraft größer Schmelzetröpfchen und damit größere Metallpulverpartikel entstehen.

Das bedeutet, dass bereits im Vorhinein ein bestimmter Bereich festgelegt wird, in welchem die heiße Schmelze auf dem rotierenden Drehteller auftreffen soll, um eine bestimmte Form bzw. Größe der Tröpfchen und anschließenden Metallpulverpartikel zu erhalten. Dieser bestimmte Bereich des Drehtellers wird durch Verschieben des Tundish und/oder durch Verschwenken der Düse eingestellt.

In einer Ausführungsform der Erfindung ist vorgesehen, dass die mindestens eine Düse zum Ausgießen der Schmelze am Boden des Tundish angeordnet ist, wobei die mindestens eine Düse zum Ausgießen der Schmelze einen Düsenabschnitt umfasst, der relativ zum Tundish um eine Nullpunktposition geschwenkt wird, um den bestimmten Bereich des rotierenden Drehtellers einzustellen, um besonders effizient den bestimmten Bereich des Drehtellers, in dem die Schmelze auf den Drehteller auftrifft, einstellen zu können. Dies bedeutet, dass durch die schwenkbare Düse prinzipiell jeder Bereich des Drehtellers angesteuert werden kann, um Tröpfchen und Metallpulverpartikel zu erzeugen. Entsprechendes gilt selbstverständlich auch für eine erfindungsgemäße Vorrichtung. Die Nullpunktposition kann z.B. die Vertikale sein, wo der Düsenabschnitt parallel zur Richtung der ausgegossenen Schmelze verläuft.

In einer Ausführungsform der Erfindung ist vorgesehen, dass der Düsenabschnitt relativ zum Tundish in einem Winkelbereich zwischen 0° und 80°, vorzugsweise 0° und 70°, vorzugsweise 0° und 60°, vorzugsweise 0° und 50°, vorzugsweise 0° und 40°, vorzugsweise 0° und 30°, vorzugsweise 0° und 20°, vorzugsweise 0° und 10° um eine Nullpunktposition geschwenkt wird, um den bestimmten Bereich des rotierenden Drehtellers einzustellen, um die Schmelze in jedem gewünschten bzw. vorher festgelegten Bereich auf dem Drehteller auftreffen zu lassen. Entsprechendes gilt selbstverständlich auch für eine erfindungsgemäße Vorrichtung.

In einem weiteren Ausführungsform der Erfindung ist vorgesehen, dass die Düse zum Ausgießen der Schmelze zusätzlich beheizt wird, um zu verhindern, dass die Schmelze in der Düse erkaltet, zähflüssiger wird und die Düse als Folge verstopft.

In einer weiteren Ausführungsform der Erfindung ist vorgesehen, dass weiters eine Gasdüse vorgesehen ist, aus der ein Gasstrom abgegeben wird, wobei der Gasstrom in einem spitzen Winkel auf die aus der Düse austretende Schmelze gerichtet wird, um den bestimmten Bereich, in dem die Schmelze auf dem rotierenden Drehteller auftrifft, einzustellen. Dies ermöglicht ein noch präziseres Einstellen des Bereiches, in dem die Schmelze auf dem Drehteller auftreffen soll. Entsprechendes gilt selbstverständlich auch für eine erfindungsgemäße Vorrichtung. Der Gasstrom hat dabei jedenfalls eine Komponente in Richtung der Schwerkraft.

Als Gasdüse kommt jegliche im Stand der Technik bekannte Gasdüse in Betracht, die dazu geeignet ist, Gas in Form eines Gasstromes abzugeben.

In einem spitzen Winkel bedeutet, dass ein Winkel mit weniger als 90° vorliegt.

Die Schmelze, deren Flussrichtung der Schwerkraft folgt, kann durch den Gasstrom, welcher im spitzen Winkel auf die Schmelze gerichtet ist, beeinflusst werden. Durch den Gasstrom ändert sich die Flussrichtung der Schmelze, wodurch ein noch präziseres Einstellen des Bereichs, in dem die Schmelze auf den Drehteller auftrifft, ermöglicht wird. Einerseits kann hierfür sowohl die Stärke des Gasstromes sowie der Winkel, in dem der Gasstrom auf die Schmelze auftrifft, variiert werden. Durch den eingestellten Winkel oder die Stärke des Gasstromes wird die Schmelze nunmehr wie gewünscht von der Flussrichtung entlang der Schwerkraft abgelenkt.

Um ein präzises Einstellen zu ermöglichen, ist in einer weiteren Ausführungsform der Erfindung vorgesehen, dass die Gasdüse am Boden des Tundish beabstandet von der Düse zum Ausgießen der Schmelze angeordnet ist, wobei die Gasdüse einen Gasdüsenabschnitt umfasst, der relativ zum Tundish um eine Nullpunktposition geschwenkt wird, sodass der Gasstrom in einem spitzen Winkel auf der Schmelze auftrifft. Entsprechendes gilt selbstverständlich auch für eine erfindungsgemäße Vorrichtung. Die Nullpunktposition kann z.B. die Vertikale sein.

Schwenkbar bedeutet, dass durch Bewegung der schwenkbaren Düse prinzipiell jeder Bereich des Drehtellers angesteuert werden kann, um Tröpfchen und Metallpulverpartikel zu erzeugen.

In einer alternativen Ausführungsform der Erfindung ist vorgesehen, dass die Gasdüse unabhängig vom Tundish in radialer Richtung bezüglich des Drehtellers verfahrbar ist, wobei die Gasdüse einen Gasdüsenabschnitt umfasst, der relativ zum Tundish um eine Nullpunktposition geschwenkt wird, sodass der Gasstrom in einem spitzen Winkel auf der Schmelze auftrifft. Damit sind grundsätzlich größere Winkelbereiche für das Schwenken des Gasdüsenabschnitts möglich, weil der Abstand zwischen Düse für die Schmelze und Gasdüse nicht fix ist und vergrößert werden kann.

Verfahrbar im Sinne der gegenständlichen Erfindung bedeutet, dass eine entsprechende Einrichtung vorgesehen ist, mittels der die Gasdüse bewegt werden kann. Vorzugsweise wird dies mittels eines Schienensystems erfolgen.

Um unerwünschte Reaktionen mit der Schmelze - je nach Art der Schmelze - zu verhindern, ist in einer Ausführungsform der Erfindung vorgesehen, dass das Gas für den Gasstrom Luft oder ein Inertgas, vorzugsweise N2, H2, CO, CO2, H2O, He, Ar, Kr, Xe oder ein Gemisch davon, ist. Dies bedeutet, dass je nach gewünschter Schmelze Luft - bei oxidationsunempfindlichen Substanzen oder bei gewünschten Oxidationen - oder ein inertes Gas - bei oxidationsempfindlichen Substanzen oder bei unerwünschten Oxidationen - verwendet werden kann.

Die oben genannte Aufgabe wird des Weiteren durch eine Vorrichtung zur Herstellung eines Metallpulvers nach einem erfindungsgemäßen Verfahren gelöst, wobei die Vorrichtung eine gasdichte Kammer umfasst,
- die gasdichte Kammer einen Tundish zum Herstellen einer Schmelze enthält;
- die gasdichte Kammer einen rotierbaren Drehteller zum Zerstäuben und Erstarren Lassen der Schmelze enthält,
- sowie mindestens eine Düse zum Ausgießen der Schmelze aus dem Tundish vorgesehen ist, wobei erfindungsgemäß vorgesehen ist, dass ein Bereich des rotierbaren Drehtellers, in dem die Schmelze auf den rotierbaren Drehteller auftrifft, durch Bewegung des Tundish und/oder der mindestens einen Düse zum Ausgießen der Schmelze in radialer Richtung bezüglich des Drehtellers einstellbar ist, um die Größe und/oder die Form der Metallpulverpartikel einzustellen, wodurch ein präzises Einstellen des Bereichs, in dem die Schmelze auf den rotierbaren Drehteller auftrifft, eingestellt werden kann.

Gasdichte Kammer im Sinne der Erfindung kann jegliche im Stand der Technik bekannte Ofenkammer sein, die zur Herstellung einer Schmelze geeignet ist. Gasdicht bedeutet, dass unerwünschter Luftsauerstoff nicht in die Ofenkammer gelangen kann, so dass es zu keinen unerwünschten Oxidationen kommen kann.

Selbstverständlich ist nicht ausgeschlossen, dass die Vorrichtung eine weitere Einrichtung enthält, mit welcher ein Kühlen der Metalltröpfchen ermöglicht wird, wodurch ein rascheres und gezielteres Erstarren der Metalltröpfchen zu Metallpulverpartikeln erreicht wird.

In einer Ausführungsform der Erfindung ist vorgesehen, dass eine Einrichtung vorgesehen ist, an der der Tundish in radialer Richtung bezüglich des Drehtellers bewegbar ist, um ein besonders gutes Verfahren des Tundish in radialer Richtung zu ermöglichen.

Als erfindungsgemäße Einrichtung kommt insbesondere ein Schienensystem, z.B. mit einem Laufkran, in Betracht. Es versteht sich jedoch von selbst, dass andere geeignete Einrichtungen nicht ausgeschlossen werden.

Um die Schwenkbarkeit der Düse zu gewährleisten, ist in einer Ausführungsform der Erfindung vorgesehen, dass der Düsenabschnitt über ein Gelenk, vorzugsweise ein Kugelgelenk, beweglich mit der restlichen Düse verbunden ist.

Es versteht sich von selbst, dass auch dieses Kugelgelenk aus einem Material besteht, welches zur Anwendung im Zusammenhang mit heißen Schmelzen geeignet ist.

Um das Austreten der heißen Schmelze aus dem Kugelgelenk zu verhindern, ist in einer Ausführungsform der Erfindung vorgesehen, dass das Gelenk von mindestens einer Manschette, vorzugsweise zwei Manschetten, umgeben ist, um das Gelenk, vorzugsweise das Kugelgelenk, abzudichten.

Um die mindestens eine Manschette langfristig stabil für den Gebrauch mit heißen Schmelzen zu machen, ist in einer Ausführungsform vorgesehen, dass die mindestens eine Manschette aus einem Sintermetall, vorzugsweise einem Carbid, besonders bevorzugt Wolframcarbid, gefertigt ist.

Um ein Erkalten und Erstarren der Schmelze und damit ein Verstopfen der Vorrichtung zu verhindern, ist in einer Ausführungsform der Erfindung vorgesehen, dass die Düse zum Ausgießen der Schmelze umfassend die Düse, gegebenenfalls das Gelenk, vorzugsweise das Kugelgelenk, sowie gegebenenfalls die mindestens eine Manschette zusätzlich beheizbar sind.

Selbstverständlich bedeutet Beheizen, dass die Düse zum Ausgießen der Schmelze, gegebenfalls das Gelenk, vorzugsweise das Kugelgelenk, sowie gegebenfalls die mindestens eine Manschette, nicht nur durch die heiße Schmelze selbst beheizt wird, sondern auch externe Heizquellen in Betracht kommen. Als Heizquelle kommen alle im Stand der Technik bekannten Heizquellen in Betracht, die für ein Beheizen dieser Vorrichtungskomponenten geeignet sind.

Der Abstand zwischen Tundish und Drehteller liegt vorzugsweise zwischen 2 und 500 mm.

### KURZE BESCHREIBUNG DER FIGUREN

Die Erfindung wird nun anhand eines Ausführungsbeispiels näher erläutert. Die Zeichnungen sind beispielhaft und sollen den Erfindungsgedanken zwar darlegen, ihn aber keinesfalls einengen oder gar abschließend wiedergeben.

Dabei zeigt:
- Fig. 1: eine schematische Darstellung einer Vorrichtung gemäß dem Stand der Technik,
- Fig. 2: eine schematische Darstellung einer erfindungsgemäßen Vorrichtung.

### WEGE ZUR AUSFÜHRUNG DER ERFINDUNG

In Fig. 1 ist ein Tundish 1, auch Schmelzofen genannt, zum Herstellen einer Schmelze 9 dargestellt, der Teil einer gasdichten Kammer 11 ist. Die gasdichte Kammer 11 enthält einen Drehteller 4 samt Antrieb und bildet somit die Zerstäubungskammer. Im Boden des Tundish 1 ist eine Düse 2 vorgesehen, deren Austrittsöffnung z.B. einen Durchmesser von 2 mm hat. Eine Einrichtung 12 zum Einstellen der Atmosphäre in der gasdichten Kammer 11 umfasst zumindest einen Gasbehälter 13 für Inertgas, sowie entsprechende Regeleinrichtungen und Leitungen. Ein Sauerstoffmessgerät 14 und ein Vakuumsensor 15 liefern die notwendigen Messdaten für die Einrichtung 12 zum Einstellen der Atmosphäre.

In der stark schematisierten Fig. 2 sind hauptsächlich jene Anlagenteile einer erfindungsgemäßen Vorrichtung dargestellt, die sich von einer Vorrichtung in Fig. 1 unterscheiden. Auch die erfindungsgemäße Vorrichtung verfügt über einen Drehteller 4, der unterhalb eines Tundish 1 angeordnet ist und wo durch eine Düse 2 im Boden des Tundish Schmelze 9 auf den Drehteller gegossen werden kann. Die gasdichte Kammer 11, welche alle in Fig. 2 gezeigten Anlagenteile umgibt, sowie die Einrichtung 12 zum Einstellen der Atmosphäre in der gasdichten Kammer 11 sind in Fig. 2 nicht dargestellt.

Gemäß Fig. 2 ist die Düse 2 nicht starr, sondern umfasst einen Düsenabschnitt 3, der gegenüber der restlichen Düse 2 bzw. gegenüber dem Tundish 1 verschwenkbar ist, und zwar so, dass er bei einem Schwenkwinkel von 0° (Nullpunktposition) vertikal ausgerichtet ist, also parallel zur Flussrichtung der Schmelze 9, und dann gegen die Vertikale um höchstens etwa 80° verschwenkt zu werden, siehe Pfeile, sodass die Schmelze 9, die aus dem Düsenabschnitt 3 austritt, radial weiter außen am Drehteller 4 auftrifft. Das Gelenk 7, das den Düsenabschnitt 3 mit der restlichen Düse 2 verbindet, ist hier ein Kugelgelenk. Es ist von zumindest einer Manschette 8 umgeben, um ein Austreten der Schmelze 9 zu verhindern.

Anders als in Fig. 1 ist in Fig. 2 der Tundish 1 normal zur Drehachse des Drehtellers 4 verfahrbar angeordnet, siehe Pfeile, sodass auf diese Weise zusätzlich oder alternativ die Position der Düse 2 relativ zum Drehteller 4 eingestellt werden kann. Dabei kann der Tundish 1 etwa an einer Laufkatze aufgehängt sein, die auf einem, insbesondere gerade verlaufenden, Schienensystem verfahrbar ist.

Um die radiale Position, an der die Schmelze auf dem Drehteller 4 auftrifft, noch genauer einstellen zu können, ist zusätzlich eine Gasdüse 5 vorgesehen, die hier unabhängig vom Tundish 1 normal zur Drehachse des Drehtellers 4 verfahrbar ist, siehe Pfeile. Die Gasdüse 5 weist einen Gasdüsenabschnitt 6 auf, der gegenüber der restlichen Gasdüse 5 mittels eines Gelenks 7 verschwenkbar ist, siehe Pfeile. Der Gasdüsenabschnitt 6 ist bei einem Schwenkwinkel von 0° (Nullpunktposition) vertikal ausgerichtet ist, also parallel zur Flussrichtung der Schmelze 9, und kann dann gegen die Vertikale um höchstens etwa 80° verschwenkt zu werden, sodass der Gasstrom dann mit einer seitlichen Komponente, also einer radialen Komponente bezüglich des Drehtellers 4, auf die senkrecht fließende Schmelze 9 trifft, wodurch sich der Bereich, in dem die Schmelze 9 auf den Drehteller 4 trifft, entsprechend ändert. Die dabei entstehenden Metallpulverpartikel 10 haben dann eine entsprechend andere Größe und/oder Form, als wenn kein Gasstrom auf die Schmelze 9 treffen würde.

### BEZUGSZEICHENLISTE

- 1: Tundish
- 2: Düse
- 3: Düsenabschnitt
- 4: Drehteller
- 5: Gasdüse
- 6: Gasdüsenabschnitt
- 7: Gelenk
- 8: Manschette
- 9: Schmelze
- 10: Metallpulverpartikel
- 11: gasdichte Kammer
- 12: Einrichtung zum Einstellen der Atmosphäre in der gasdichten Kammer 11
- 13: Gasbehälter
- 14: Sauerstoffmessgerät
- 15: Vakuumsensor

## Patentansprüche

1. Verfahren zur Herstellung eines Metallpulvers, das folgende Schritte umfasst:
- Schmelzen mindestens eines Metalls, insbesondere aus der Gruppe Al, Zn, Sn, Fe, Mg, Zr, W, Sb, Ni, Cu, Ag, Au, in einem Tundish (1);
- Ausgießen einer Schmelze (9) aus dem Tundish (1) über mindestens eine Düse (2) auf einen rotierenden Drehteller, wodurch die Schmelze durch das Auftreffen auf den rotierenden Drehteller in Tröpfchen zerstäubt wird;
- Kühlen der zerstäubten Tröpfchen, wodurch die Tröpfchen zu Metallpulverpartikeln (10) erstarren, **dadurch gekennzeichnet, dass** ein bestimmter Bereich des rotierenden Drehtellers (4), in dem die Schmelze auf den rotierenden Drehteller auftrifft, entweder durch den Tundish (1) und/oder die mindestens eine Düse (2) zum Ausgießen der Schmelze (9) durch Bewegung in radialer Richtung bezüglich des Drehtellers (4) eingestellt wird, um die Größe und/oder die Form der Metallpulverpartikel (10) einzustellen.

2. Verfahren zur Herstellung eines Metallpulvers nach Anspruch 1, **dadurch gekennzeichnet, dass** die mindestens eine Düse (2) zum Ausgießen der Schmelze (9) am Boden des Tundish (1) angeordnet ist, wobei die mindestens eine Düse zum Ausgießen der Schmelze einen Düsenabschnitt (3) umfasst, der relativ zum Tundish (1) um eine Nullpunktposition geschwenkt wird, um den bestimmten Bereich des rotierenden Drehtellers (4) einzustellen.

3. Verfahren zur Herstellung eines Metallpulvers nach Anspruch 2, **dadurch gekennzeichnet, dass** der Düsenabschnitt (3) relativ zum Tundish (1) in einem Winkelbereich zwischen 0° und 80°, vorzugsweise 0° und 70°, vorzugsweise 0° und 60°, vorzugsweise 0° und 50°, vorzugsweise 0° und 40°, vorzugsweise 0° und 30°, vorzugsweise 0° und 20°, vorzugsweise 0° und 10° um eine Nullpunktposition geschwenkt wird, um den bestimmten Bereich des rotierenden Drehtellers (4) einzustellen.

4. Verfahren zur Herstellung eines Metallpulvers nach einem der Ansprüche 1 bis 3, **dadurch gekennzeichnet, dass** weiters eine Gasdüse (5) vorgesehen ist, aus der ein Gasstrom abgegeben wird, wobei der Gasstrom in einem spitzen Winkel auf die aus der Düse (2) austretende Schmelze (9) gerichtet wird, um den bestimmten Bereich, in dem die Schmelze auf dem rotierenden Drehteller (4) auftrifft, einzustellen.

5. Verfahren zur Herstellung eines Metallpulvers nach Anspruch 4, **dadurch gekennzeichnet, dass** die Gasdüse (5) am Boden des Tundish (1) beabstandet von der Düse (2) zum Ausgießen der Schmelze angeordnet ist, wobei die Gasdüse (5) einen Gasdüsenabschnitt (6) umfasst, der relativ zum Tundish (1) um eine Nullpunktposition geschwenkt wird, sodass der Gasstrom in einem spitzen Winkel auf der Schmelze (9) auftrifft.

6. Verfahren zur Herstellung eines Metallpulvers nach Anspruch 4, **dadurch gekennzeichnet, dass** die Gasdüse (5) unabhängig vom Tundish (1) in radialer Richtung bezüglich des Drehtellers (4) verfahrbar ist, wobei die Gasdüse (5) einen Gasdüsenabschnitt (6) umfasst, der relativ zum Tundish (1) um eine Nullpunktposition geschwenkt wird, sodass der Gasstrom in einem spitzen Winkel auf der Schmelze (9) auftrifft.

7. Vorrichtung zur Herstellung eines Metallpulvers nach einem Verfahren nach einem der Ansprüche 1 bis 6, wobei die Vorrichtung eine gasdichte Kammer umfasst,
- die gasdichte Kammer einen Tundish (1) zum Herstellen einer Schmelze (9) enthält;
- die gasdichte Kammer einen rotierbaren Drehteller (4) zum Zerstäuben und Erstarren Lassen der Schmelze (9) enthält,
- sowie mindestens eine Düse (2) zum Ausgießen der Schmelze aus dem Tundish (1) vorgesehen ist, **dadurch gekennzeichnet, dass** ein Bereich des rotierbaren Drehtellers (4), in dem die Schmelze (9) auf den rotierbaren Drehteller (4) auftrifft, durch Bewegung des Tundish (1) und/oder der mindestens einen Düse (2) zum Ausgießen der Schmelze (9) in radialer Richtung bezüglich des Drehtellers (4) einstellbar ist, um die Größe und/oder die Form der Metallpulverpartikel (10) einzustellen.

8. Vorrichtung zur Herstellung eines Metallpulvers nach Anspruch 7, **dadurch gekennzeichnet, dass** die mindestens eine Düse (2) zum Ausgießen der Schmelze (9) am Boden des Tundish (1) angeordnet ist, wobei die mindestens eine Düse (2) zum Ausgießen der Schmelze (9) einen Düsenabschnitt (3) umfasst, der relativ zum Tundish (1 um eine Nullpunktposition schwenkbar ist, um den festgelegten Bereich des rotierenden Drehtellers (4) einzustellen.

9. Vorrichtung zur Herstellung eines Metallpulvers nach Anspruch 8, **dadurch gekennzeichnet, dass** der Düsenabschnitt (3) relativ zum Tundish in einem Winkelbereich zwischen 0° und 80°, vorzugsweise 0° und 70°, vorzugsweise 0° und 60°, vorzugsweise 0° und 50°, vorzugsweise 0° und 40°, vorzugsweise 0° und 30°, vorzugsweise 0° und 20°, vorzugsweise 0° und 10° um eine Nullpunktposition schwenkbar ist, um den festgelegten Bereich des rotierenden Drehtellers (4) einzustellen.

10. Vorrichtung zur Herstellung eines Metallpulvers nach einem der Ansprüche 7 bis 9, **dadurch gekennzeichnet, dass** weiters eine Gasdüse (5) vorgesehen ist, aus der ein Gasstrom abgegebbar ist, wobei der Gasstrom in einem spitzen Winkel auf die aus der Düse (2) austretende Schmelze (9) richtbar ist, um den Bereich, in dem die Schmelze auf dem rotierenden Drehteller (4) auftrifft, einzustellen.

11. Vorrichtung zur Herstellung eines Metallpulvers nach Anspruch 10, **dadurch gekennzeichnet, dass** die Gasdüse (5) am Boden des Tundish (1) beabstandet von der Düse (2) zum Ausgießen der Schmelze (9) angeordnet ist, wobei die Gasdüse (5) einen Gasdüsenabschnitt (6) umfasst, und wobei der Gasdüsenabschnitt (6) relativ zum Tundish (1) um eine Nullpunktposition schwenkbar ist, sodass der Gasstrom in einem spitzen Winkel auf der Schmelze (9) auftrifft.

12. Vorrichtung zur Herstellung eines Metallpulvers nach Anspruch 10, **dadurch gekennzeichnet, dass** die Gasdüse (5) unabhängig vom Tundish (1) in radialer Richtung bezüglich des Drehtellers (4) verfahrbar ist.

13. Vorrichtung zur Herstellung eines Metallpulvers nach einem der Ansprüche 7 bis 12, **dadurch gekennzeichnet, dass** eine Einrichtung, z.B. ein Laufkran, vorgesehen ist, an der der Tundish (1) in radialer Richtung bezüglich des Drehtellers (4) bewegbar ist.

14. Vorrichtung zur Herstellung eines Metallpulvers nach einem der Ansprüche 8 bis 13, **dadurch gekennzeichnet, dass** der Düsenabschnitt (3) über ein Gelenk (7), vorzugsweise ein Kugelgelenk, beweglich mit der restlichen Düse (6) verbunden ist.

15. Vorrichtung zur Herstellung eines Metallpulvers nach Anspruch 14, **dadurch gekennzeichnet, dass** das Gelenk (7) von mindestens einer Manschette (8), vorzugsweise zwei Manschetten (8), umgeben ist, um das Gelenk (7), vorzugsweise das Kugelgelenk, abzudichten.

## Claims

1. Method for producing a metal powder, which comprises the following steps of:
- melting at least one metal, in particular from the group Al, Zn, Sn, Fe, Mg, Zr, W, Sb, Ni, Cu, Ag, Au, in a tundish (1);
- pouring a melt (9) from the tundish (1) via at least one nozzle (2) onto a rotating turntable, causing the melt to be atomized into droplets by striking the rotating turntable;
- cooling the atomized droplets, causing the droplets to solidify into metal powder particles (10), **characterized in that** a specific region of the rotating turntable (4), in which the melt strikes the rotating turntable, is adjusted either by the tundish (1) and/or the at least one nozzle (2) for pouring out the melt (9) by movement in a radial direction with respect to the turntable (4) in order to adjust the size and/or the shape of the metal powder particles (10).

2. Method for producing a metal powder according to claim 1, **characterized in that** the at least one nozzle (2) for pouring out the melt (9) is arranged at the bottom of the tundish (1), wherein the at least one nozzle for pouring out the melt comprises a nozzle section (3) which is pivoted relative to the tundish (1) about a zero point position in order to adjust the specific region of the rotating turntable (4).

3. Method for producing a metal powder according to claim 2, **characterized in that** the nozzle section (3) is pivoted relative to the tundish (1) in an angular range between 0° and 80°, preferably 0° and 70°, preferably 0° and 60°, preferably 0° and 50°, preferably 0° and 40°, preferably 0° and 30°, preferably 0° and 20°, preferably 0° and 10° about a zero point position in order to adjust the specific region of the rotating turntable (4).

4. Method for producing a metal powder according to one of claims 1 to 3, **characterized in that** a gas nozzle (5) is also provided, from which a gas stream is emitted, wherein the gas stream is directed at an acute angle onto the melt (9) emerging from the nozzle (2) in order to adjust the specific region in which the melt strikes the rotating turntable (4).

5. Method for producing a metal powder according to claim 4, **characterized in that** the gas nozzle (5) is arranged at the bottom of the tundish (1) at a distance from the nozzle (2) for pouring out the melt, wherein the gas nozzle (5) comprises a gas nozzle section (6) which is pivoted relative to the tundish (1) about a zero point position so that the gas stream strikes the melt (9) at an acute angle.

6. Method for producing a metal powder according to claim 4, **characterized in that** the gas nozzle (5) can be moved independently of the tundish (1) in a radial direction with respect to the turntable (4), wherein the gas nozzle (5) comprises a gas nozzle section (6) which is pivoted relative to the tundish (1) about a zero point position, so that the gas stream strikes the melt (9) at an acute angle.

7. Device for producing a metal powder by a method according to one of claims 1 to 6, wherein the device comprises a gas-tight chamber,
- the gas-tight chamber contains a tundish (1) for producing a melt (9);
- the gas-tight chamber contains a rotatable turntable (4) for atomizing and solidifying the melt (9),
- and at least one nozzle (2) is provided for pouring out the melt from the tundish (1), **characterized in that** a region of the rotatable turntable (4), in which the melt (9) strikes the rotatable turntable (4), can be adjusted by movement of the tundish (1) and/or of the at least one nozzle (2) for pouring out the melt (9) in a radial direction with respect to the turntable (4) in order to adjust the size and/or the shape of the metal powder particles (10).

8. Device for producing a metal powder according to claim 7, **characterized in that** the at least one nozzle (2) for pouring out the melt (9) is arranged at the bottom of the tundish (1), wherein the at least one nozzle (2) for pouring out the melt (9) comprises a nozzle section (3) which is pivotable relative to the tundish (1) about a zero point position in order to adjust the defined region of the rotating turntable (4).

9. Device for producing a metal powder according to claim 8, **characterized in that** the nozzle section (3) can be pivoted relative to the tundish (1) within an angular range between 0° and 80°, preferably 0° and 70°, preferably 0° and 60°, preferably 0° and 50°, preferably 0° and 40°, preferably 0° and 30°, preferably 0° and 20°, preferably 0° and 10° about a zero point position in order to adjust the defined region of the rotating turntable (4).

10. Device for producing a metal powder according to one of claims 7 to 9, **characterized in that** a gas nozzle (5) is also provided, from which a gas stream can be emitted, wherein the gas stream can be directed at an acute angle onto the melt (9) emerging from the nozzle (2) in order to adjust the region in which the melt strikes the rotating turntable (4).

11. Device for producing a metal powder according to claim 10, **characterized in that** the gas nozzle (5) is arranged at the bottom of the tundish (1) at a distance from the nozzle (2) for pouring out the melt (9), wherein the gas nozzle (5) comprises a gas nozzle section (6), and wherein the gas nozzle section (6) is pivotable relative to the tundish (1) about a zero point position, so that the gas stream strikes the melt (9) at an acute angle.

12. Device for producing a metal powder according to claim 10, **characterized in that** the gas nozzle (5) can be moved independently of the tundish (1) in a radial direction with respect to the turntable (4).

13. Device for producing a metal powder according to one of claims 7 to 12, **characterized in that** a device, e.g. an overhead crane, is provided, on which the tundish (1) can be moved in the radial direction with respect to the turntable (4).

14. Device for producing a metal powder according to one of claims 8 to 13, **characterized in that** the nozzle section (3) is movably connected to the rest of the nozzle (6) via a joint (7), preferably a ball-and-socket joint.

15. Device for producing a metal powder according to claim 14, **characterized in that** the joint (7) is surrounded by at least one collar (8), preferably two collars (8), in order to seal the joint (7), preferably the ball-and-socket joint.

## Revendications

1. Procédé pour la fabrication d'une poudre métallique, comprenant les étapes suivantes :
- fusion d'au moins un métal, en particulier du groupe qui comprend Al, Zn, Sn, Fe, Mg, Zr, W, Sb, Ni, Cu, Ag, Au, dans un panier de coulée (1) ;
- coulée d'un métal en fusion (9) via au moins une busette (2) hors du panier de coulée (1) et sur un plateau tournant en rotation, de sorte que le métal en fusion est pulvérisé en gouttelettes en frappant le plateau tournant en rotation ;
- refroidissement des gouttelettes pulvérisées, de sorte que les gouttelettes se solidifient en particules de poudre métallique (10), **caractérisé en ce qu'**une zone déterminée du plateau tournant (4) en rotation dans laquelle le métal en fusion frappe le plateau tournant en rotation est ajustée par le panier de coulée (1) et/ou par l'au moins une busette (2) pour la coulée du métal en fusion (9) par un déplacement dans la direction radiale rapport au plateau tournant (4) pour ajuster la taille et/ou la forme des particules de poudre métallique (10).

2. Procédé pour la fabrication d'une poudre métallique selon la revendication 1, **caractérisé en ce que** l'au moins une busette (2) pour la coulée du métal en fusion (9) est disposée au fond du panier de coulée (1), l'au moins une busette pour la coulée du métal en fusion comprenant une partie de busette (3) qui pivote par rapport au panier de coulée (1) autour d'une position à zéro pour ajuster la zone déterminée du plateau tournant en rotation (4).

3. Procédé pour la fabrication d'une poudre métallique selon la revendication 2, **caractérisé en ce que** la partie de busette (3) pivote par rapport au panier de coulée (1) sur une plage d'angle comprise entre 0° et 80°, de préférence entre 0° et 70°, de préférence entre 0° et 60°, de préférence entre 0° et 50°, de préférence entre 0° et 40°, de préférence entre 0° et 30°, de préférence entre 0° et 20°, de préférence entre 0° et 10° autour d'une position à zéro pour ajuster la zone déterminée du plateau tournant (4) en rotation.

4. Procédé pour la fabrication d'une poudre métallique selon l'une des revendications 1 à 3, **caractérisé en ce qu'**est prévue en outre une buse de gaz (5) de laquelle sort un flux de gaz, lequel flux de gaz est orienté à angle aigu vers le métal en fusion (9) sortant de la busette (2) afin d'ajuster la zone déterminée dans laquelle le métal en fusion frappe le plateau tournant (4) en rotation.

5. Procédé pour la fabrication d'une poudre métallique selon la revendication 4, **caractérisé en ce que** la buse de gaz (5) est disposée au fond du panier de coulée (1) à distance de la busette (2) pour la coulée du métal en fusion, la buse de gaz (5) comprenant une partie de buse de gaz (6) qui pivote par rapport au panier de coulée (1) autour d'une position à zéro, de sorte que le flux de gaz frappe le métal en fusion (9) sous un angle aigu.

6. Procédé pour la fabrication d'une poudre métallique selon la revendication 4, **caractérisé en ce que** la buse de gaz (5) est déplaçable dans la direction radiale par rapport au plateau tournant (4) indépendamment du panier de coulée (1), la buse de gaz (5) comprenant une partie de buse de gaz (6) qui pivote par rapport au panier de coulée (1) autour d'une position à zéro, de sorte que le flux de gaz frappe le métal en fusion (9) sous un angle aigu.

7. Dispositif pour la fabrication d'une poudre métallique par un procédé selon l'une des revendications 1 à 6, dans lequel le dispositif comprend une chambre étanche au gaz,
- la chambre étanche au gaz contient un panier de coulée (1) pour la production d'un métal en fusion (9) ;
- la chambre étanche au gaz contient un plateau tournant (4) capable de rotation pour la pulvérisation et la solidification du métal en fusion (9) ;
- et au moins une busette (2) est prévue pour la coulée du métal en fusion hors du panier de coulée (1), **caractérisé en ce qu'**une zone du plateau tournant (4) capable de rotation, dans laquelle le métal en fusion (9) frappe le plateau tournant (4) capable de rotation, est ajustable par le déplacement dans la direction radiale du panier de coulée (1) et/ou de l'au moins une busette (2) pour la coulée du métal en fusion (9) par rapport au plateau tournant (4) pour ajuster la taille et/ou la forme des particules de poudre métallique (10).

8. Dispositif pour la fabrication d'une poudre métallique selon la revendication 7, **caractérisé en ce que** l'au moins une busette (2) pour la coulée du métal en fusion (9) est disposée au fond du panier de coulée (1), l'au moins une busette pour la coulée du métal en fusion comprenant une partie de busette (3) qui pivote par rapport au panier de coulée (1) autour d'une position à zéro pour ajuster la zone définie du plateau tournant en rotation (4).

9. Dispositif pour la fabrication d'une poudre métallique selon la revendication 8, **caractérisé en ce que** ce que la partie de busette (3) pivote par rapport au panier de coulée (1) sur une plage d'angle comprise entre 0° et 80°, de préférence entre 0° et 70°, de préférence entre 0° et 60°, de préférence entre 0° et 50°, de préférence entre 0° et 40°, de préférence entre 0° et 30°, de préférence entre 0° et 20°, de préférence entre 0° et 10° autour d'une position à zéro pour ajuster la zone définie du plateau tournant (4) en rotation.

10. Dispositif pour la fabrication d'une poudre métallique selon l'une des revendications 7 à 9, **caractérisé en ce qu'**est prévue en outre une buse de gaz (5) de laquelle sort un flux de gaz, lequel flux de gaz est orienté à angle aigu vers le métal en fusion (9) sortant de la busette (2) afin d'ajuster la zone dans laquelle le métal en fusion frappe le plateau tournant (4) en rotation.

11. Dispositif pour la fabrication d'une poudre métallique selon la revendication 10, **caractérisé en ce que** la buse de gaz (5) est disposée au fond du panier de coulée (1) à distance de la busette (2) pour la coulée du métal en fusion (9), la buse de gaz (5) comprenant une partie de buse de gaz (6) qui pivote par rapport au panier de coulée (1) autour d'une position à zéro, de sorte que le flux de gaz frappe le métal en fusion (9) sous un angle aigu.

12. Dispositif pour la fabrication d'une poudre métallique selon la revendication 10, **caractérisé en ce que** la buse de gaz (5) est déplaçable dans la direction radiale par rapport au plateau tournant (4) indépendamment du panier de coulée (1).

13. Dispositif pour la fabrication d'une poudre métallique selon l'une des revendications 7 à 12, **caractérisé en ce qu'**il est prévu une installation, par exemple un portique, sur laquelle le panier de coulée (1) peut être déplacé dans la direction radiale par rapport au plateau tournant (4).

14. Dispositif pour la fabrication d'une poudre métallique selon l'une des revendications 8 à 13, **caractérisé en ce que** la partie de busette (3) est reliée au reste de la busette (6) par une articulation (7), de préférence une articulation à rotule.

15. Dispositif pour la fabrication d'une poudre métallique selon la revendication 14, **caractérisé en ce que** l'articulation (7) est entourée par au moins un manchon (8), de préférence par deux manchons (8), afin d'assurer l'étanchéité de l'articulation (7), de préférence de l'articulation à rotule.
